# EUROPÄISCHE PATENTSCHRIFT

(11) **EP 1 144 708 B1**
(45) Veröffentlichungstag und Bekanntmachung des Hinweises auf die Patenterteilung: **05.03.2003**
(21) Anmeldenummer: 99967878.2
(22) Anmeldetag: 09.12.1999
(51) Int. Cl.: C23C 10/00

(54) **VERFAHREN ZUM BESCHICHTEN VON HOHLKÖRPERN**
METHOD FOR COATING HOLLOW BODIES
PROCEDE DE RECOUVREMENT DE CORPS CREUX

(30) Priorität: 10.12.1998 DE 19856901
(43) Veröffentlichungstag der Anmeldung: 17.10.2001
(73) Patentinhaber: MTU Aero Engines GmbH, 80995 München (DE)
(72) Erfinder: PILLHÖFER, Horst, D-85244 Röhrmoss (DE); FRITSCH, Andreas, D-85221 Dachau (DE); DAUTL, Thomas, D-85229 Markt Indersdorf (DE); SCHESNY, Guido, D-81451 München (DE)
(74) Vertreter: Zacharias, Frank L.
(86) Internationale Anmeldenummer: DE9903942
(87) Internationale Veröffentlichungsnummer: WO00034547

(56) Entgegenhaltungen:
- EP-A- 0 837 153
- GB-A- 1 586 501
- DATABASE WPI Section Ch, Week 198446 Derwent Publications Ltd., London, GB; Class A81, AN 1984-285729 XP002137950 & JP 59 177360 A (KASHIMA ENGINEERING KK), 8. Oktober 1984 (1984-10-08)

## Beschreibung

Die Erfindung betrifft ein Verfahren zum Beschichten von Hohlkörpern, bei dem eine Pulvermischung aus einem Metallspenderpulver, einem inerten Füllpulver und einem Aktivatorpulver bereitgestellt wird, die Pulvermischung mit einer zu beschichtenden inneren Oberfläche des Körpers, z.B. aus einer Ni-, Co- oder Fe-Basislegierung, in Kontakt gebracht und erwärmt wird.

Zu den bekannten Verfahren zum Diffusionsbeschichten von Bauteilen aus warmfesten Legierungen, wie Ni-, Co- oder Fe-Basislegierungen, gehören die sog. Pulverpackverfahren. Ein derartiges Verfahren wird in der US 3,667,985 offenbart, bei dem die zu beschichtenden Bauteiloberflächen mit einem Spenderpulver aus Titan und Aluminium, dem ein inertes Füllmaterial sowie ein Halogensalz-Aktivator zugemischt wird, in Kontakt gebracht und erhitzt wird. Aus der US 3,958,047 ist ein Pulverpackverfahren bekannt, bei dem das metallische Bauteil mit einem Aluminium und Chrom enthaltenden Spenderpulver in Kontakt gebracht und unter Erhitzen diffusionsbeschichtet wird.

Diese Verfahren eignen sich insbesondere zur Beschichtung der Außenoberflächen metallischer Bauteile, wobei Schichtdicken zwischen 50 und 100 µm erzielt werden. Beim Beschichten von inneren Oberflächen treten jedoch verfahrensimmanente Nachteile auf, so daß die erreichbaren Innenschichtdicken bei relativ komplizierten Geometrien mit engen Spalten, Winkeln oder Hinterschneidungen begrenzt und unzureichend sind und im allgemeinen unter 30 µm liegen. Problematisch ist dabei, daß die Spenderpulver lediglich eine geringe Fließfähigkeit besitzen und die Hohlräume unvollständig füllen. Zudem läßt sich das Spenderpulver nach dem Beschichten nur schwer und nicht rückstandsfrei aus den Hohlräumen entfernen und sintert an den Oberflächen an.

Die genannten Nachteile der Pulverpackverfahren lassen sich zum Teil durch sog. Gasdiffusionsbeschichtungsverfahren umgehen. Ein solches Verfahren ist aus der US 4,148,275 bekannt, bei dem eine z.B. Aluminium enthaltende Pulvermischung in einer ersten Kammer und die zu beschichtenden, metallischen Bauteile in einer zweiten Kammer eines Behälters angeordnet sind. Das Beschichtungsgas wird durch Erhitzen des Pulvers erzeugt und lagert sich unter Einsatz eines Trägergases an den äußeren und inneren Oberflächen der zu beschichtenden Bauteile ab. Die Gasdiffusionsbeschichtungsverfahren besitzen jedoch den Nachteil, daß die Vorrichtungen zur Durchführung des Verfahrens, wie z.B. zur Zwangsführung der Beschichtungsgase, im Vergleich zu jenen für die Pulverpackverfahren komplex und teuer sind. Darüber hinaus sind auch hier die erreichbaren Innenschichtdicken begrenzt, weil das Beschichtungsgas bzw. das Spendermetallgas auf seinem Weg durch die Hohlräume des Bauteils verarmt und ein Schichtdickengradient über die Länge des Hohlraums entsteht. Weil die Schichtdicke der Außenbeschichtung verfahrensbedingt über jener der Innenbeschichtung liegt, ist die Lebensdauer der Bauteile infolge der dünneren Innenbeschichtung begrenzt.

Aus der US 4,208,453 ist ein Verfahren zum Diffusionsbeschichten der Innen- und Außenflächen von Bauteilen, wie Gasturbinenschaufeln, bekannt, bei dem eine Pulvermischung aus 10 % Chrom-Spenderpulver mit einer Partikelgröße von 10 bis 20 µm und 90 % Aluminiumoxid-Granulat mit einer Partikelgröße von 100 bis 300 µm besteht. Zudem wird ein Metallhalogenid als Aktivator hinzugefügt. Die Offenbarung beschäftigt sich nicht mit Maßnahmen zur Erhöhung der Schichtdicke in Hohlräumen mit komplizierten Geometrien.

Die DE 30 33 074 A1 offenbart ein Verfahren zur Diffusionsbeschichtung der Innenfläche von Hohlräumen, bei dem ein metallisches Werkstück mit einem aluminisierenden Diffusionspulvergemisch aus 15 % Aluminiumpulver mit einer Teilchengröße von 40 µm und 85 % Tonerdepulver mit einer Teilchengröße von etwa 200 bis 300 µm sowie einem NH₄CL-Pulver beschichtet werden kann.

Die US 5,208,071 offenbart ein Verfahren zum Aluminisieren eines ferritischen Bauteils mit einem Aluminiumoxid-Schlicker und anschließender Wärmebehandlung, wobei der Schlicker aus wenigstens 10 Gew.-% Chrom, wenigstens 10 Gew.-% inertem Füllmaterial, wenigstens 12 Gew.-% Wasser, einem Binder sowie einem Halogenaktivator besteht und das beschichtete ferritische Bauteil abschließend wärmebehandelt wird. Die Verwendung eines Schlickers unterscheidet sich verfahrenstechnisch deutlich von einem Pulverpackbeschichtungsverfahren.

Aus der GB 2 109 822 A ist ein Metalldiffusionsverfahren bekannt, mit dem Diffusionsbeschichtungen schneller als beim Pulverpackverfahren hergestellt werden können, wobei das Beschichtungspulver locker vorliegt und mit mechanischen Mitteln während der Erwärmung mit dem zu beschichtenden Bauteil, insbesondere auch mit dessen innerer Oberfläche, in Kontakt gehalten wird. Die Zusammensetzung des Beschichtungspulvers kann 10 bis 60 % Chrompulver, 0,1 bis 20 % um Chromhalogenid und Aluminiumoxid umfassen.

Das der vorliegenden Erfindung zugrunde liegende Problem besteht darin, ein Pulverpackverfahren der eingangs beschriebenen Gattung so zu verbessern, daß die Schichtdicken der Innenbeschichtung auch bei Hohlräumen mit verhältnismäßig komplizierten Geometrien ausreichend groß sind.

Die Lösung dieses Problems ist erfindungsgemäß dadurch gekennzeichnet, daß das inerte Füllpulver mit einer mittleren Partikelgröße, die ungefähr gleich groß wie die mittlere Partikelgröße des Metallspenderpulvers ist, bereitgestellt wird, dass das Metallspenderpulver und das inerte Füllpulver mit einer durchschnittlichen Partikelgröße von größer als 40 µm bereitgestellt werden, und dass eine Pulvermischung mit einem Anteil des Metallspenderpulvers von 10 bis 25 Gew.-% bereitgestellt wird.

Der Vorteil besteht darin, daß sich bei einer derartigen Wahl der Partikelgrößen die spezifische Dichte erhöhen läßt, ohne daß ein Verklumpen der Pulvermischung, z.B. aufgrund eines zu hohen Anteils des Metallspenderpulvers, auftritt. Ebenso ist gewährleistet, dass kein frühzeitiges Verarmen des Spendermetalls auftritt. Eine derartige Pulvermischung ist gut rieselfähig und findet Zugang in engen Kanten von zu beschichtenden inneren Hohlräumen. Es lassen sich Hohlkörper, wie Leit- und Laufschaufeln von Gasturbinen aus warmfesten Ni-, Co- oder Fe-Basislegierungen, beschichten. Die Schichtdicken der Innenbeschichtung liegen auch in engen Kanten oder Zwickelbereichen der Hohlräume im Bereich von 50 bis 110 µm und gewährleisten somit die Funktion der Innenbeschichtung als Oxidations- und Korrosionsschutzschicht.

Das Metallspenderpulver und das inerte Füllpulver werden mit einer durchschnittlichen Partikelgröße von größer als 40 µm bereitgestellt, wodurch eine gute Permeation des Beschichtungsgases durch die Schüttung der Pulvermischung erfolgen kann.

Die Pulvermischung wird mit einem Anteil des Metallspenderpulvers von 10 bis 25 Gew.-% bereitgestellt, um das Verklumpen der Pulvermischung zu vermeiden und eine gute Permeation durch die Schüttung zu gewährleisten.

Es ist des weiteren zweckmäßig, daß als Metallspenderpulver eine Legierung mit einem Anteil des Spendermetalls von 20 bis 80 Gew.-% bereitgestellt wird, damit aufgrund des hohen Spendermetallanteils eine ausreichend starke Schichtdicke gewährleistet ist.

Es kann vorteilhaft sein, daß als Metallspenderpulver eine Mischung aus einer Legierung mit einem Spendermetallanteil von 40 bis 70 Gew.-% und einer Legierung mit einem Spendermetallanteil von 30 bis 50 Gew.-% bereitgestellt wird, so daß die Verarmung des Metallspenders in den beiden Legierungen schrittweise, d.h. mit zeitlicher Verzögerung, erfolgt.

Das Metallspenderpulver und das inerte Füllpulver können mit einer durchschnittlichen bzw. mittleren Partikelgröße von 150 µm bereitgestellt werden. Eine derartige Pulvermischung ist gut rieselfähig und füllt die Hohlräume mit den zu beschichtenden Innenoberflächen aufgrund einer vorteilhaften spezifischen Schüttdichte gut aus. Zudem erfolgt eine gute Permeation des Beschichtungsgases durch die Schüttung der Pulvermischung.

Weitere Ausgestaltungen der Erfindung sind in den Unteransprüchen beschrieben.

Im folgenden wird die Erfindung anhand von Beispielen näher erläutert.

In einem ersten Beispiel ist der Hohlkörper einer hohle Turbinen-Leitschaufel einer Gasturbine, die mit einer Oxidations- und Korrosionsschutzschicht versehen wird.

Der Hohlraum besitzt eine Länge von etwa 160 mm. Seine inneren Oberflächen sind zwischen 2 und 6 mm beabstandet und laufen an zwei gegenüberliegenden Endabschnitten zusammen. Zur Beschichtung der inneren Oberflächen der Leitschaufeln wird eine Pulvermischung aus etwa 20 Gew.-% Metallspenderpulver und etwa 80-Gew.-% inertem Füllpulver bereitgestellt. Als Metallspenderpulver wird AlCr und als inertes Füllpulver Al₂O₃ gewählt. Der Schmelzpunkt von AlCr liegt wenigstens etwa 100 °C über der Beschichtungstemperatur von etwa 800 °C-1200 °C, so daß kein Diffusionsverbinden der Metallpartikel untereinander bzw. ein Verklumpen auftritt.

Der Anteil eines Aktivatorpulvers beträgt etwa 3 Gew.-%, wobei AlF₃, d.h. eine Halogenidverbindung, gewählt wird. Als Verbindung für das Aktivatorpulver kommt z.B. auch CrCl₃ in Betracht. Eine solche Verbindung muß einen niedrigen Dampfdruck bei der Beschichtungstemperatur aufweisen, damit sie während des gesamten Beschichtungsprozesses erhalten bleibt. Zudem wird eine Halogenidverbindung des Spendermetalls, hier Aluminium, eingesetzt, um eine Agglomeration infolge einer chemischen Reaktion des Halogens mit dem Spendermetall zu vermeiden.

Der Anteil von Aluminium, d.h. des Metallspenders, an dem Metallspenderpulver beträgt 50 Gew.-%.

Die so bereitgestellte Pulvermischung wird in den Hohlraum der Leitschaufeln zur Beschichtung der inneren Oberflächen eingefüllt. Die anschließende Beschichtung erfolgt bei 1080 °C und einer Haltezeit von 6 h, wobei die Außenbeschichtung, d.h. die Beschichtung der äußeren Oberflächen der Leitschaufel, gleichzeitig in einem Einstufenprozeß mit einem herkömmlichen Pulverpackverfahren oder auch durch ein Gasdiffusionsbeschichtungsverfahren erfolgen kann.

Der Al-Gehalt in der Schicht liegt bei der auf diese Weise abgeschiedenen Innenbeschichtung zwischen 30 und 35 Gew.-%.

Bei einem zweiten Beispiel wird wieder ein inertes Füllpulver (Al₂O₃) mit einer durschnittlichen Partikelgröße von etwa 100 µm gewählt, das etwa 80 Gew.-% der Pulvermischung ausmacht. Als Aktivatorpulver wird AlF₃ mit etwa 3 Gew.-% eine Pulvermischung gewählt und zugemischt.

Im Unterschied zu Beispiel 1 besteht das Metallspenderpulver, das einen Anteil von etwa 20 Gew.-% an der Pulvermischung ausmacht, aus zwei Fraktionen. Die erste Fraktion ist eine Legierung aus AlCr, bei der der Anteil von Aluminium 50 Gew.-% beträgt. In der zweiten Fraktion ist der Anteil des Spendermetalls, Aluminium, geringer und beträgt 30 Gew.-%. Mit dieser Maßnahme läßt sich der Beschichtungsprozeß in der Weise optimieren, daß zunächst die Fraktion mit dem geringeren Al-Gehalt verarmt, der Beschichtungsprozeß jedoch durch die Fraktion mit dem größeren Al-Gehalt fortgesetzt wird. Auf diese Weise läßt sich die Duktilität der Schichten auf den inneren Oberflächen der Leitschaufel vergrößern.

Der Al-Gehalt in den inneren Schichten beträgt 24 bis 28 Gew.-%. Die Innenschichtdicken liegen zwischen 65 und 105 µm und damit deutlich über den mit herkömmlichen (Pulverpack-)Verfahren erzielbaren Schichtdicken.

In einem dritten Beispiel ist der Hohlkörper eine hohle Turbinen-Leitschaufel einer Gasturbine, die mittels eines Pulverpackbeschichtungsverfahrens mit einer Oxidations- und Korrosionsschutzschicht versehen wird. Der längliche Hohlraum ist etwa 180 mm lang. Die inneren Oberflächen sind zwischen 2 und 6 mm beabstandet und laufen an zwei gegenüberliegenden, längsseitigen Endabschnitten zusammen. Zur Beschichtung der inneren Oberfläche der Leitschaufel wird eine Pulvermischung aus etwa 15 Gew.-% Metallspenderpulver und knapp unter 85 Gew.-% inertem Füllpulver bereitgestellt. Der Anteil des Metallspenderpulvers kann je nach Einsatzfall im Bereich von 10 bis 25 Gew.-% liegen. Das Metallspenderpulver ist AlCr und das inerte Füllpulver ist Al₂O₃. Als Aktivatorpulver wird eine Halogenverbindung wie AlF₃ eingesetzt, dessen Anteil etwa 3 Gew.-% beträgt. Das Aktivatorpulver ist somit einer Halogenidverbindung des Spendermetalls Al.

Die mittlere Partikelgröße des inerten Füllpulvers ist ungefähr gleich groß wie die mittlere Partikelgröße des Metallspenderpulvers und beträgt 150 µm. Der Anteil des Spendermetalls Al an dem Metallspenderpulver, das eine Legierung ist, beträgt 50 Gew.-%. Die spezifische Dichte einer derartigen Pulverpackmischung ist nicht aufgrund eines hohen Anteils des Metallspenderpulvers, sondern aufgrund der gewählten Partikelgrößenverteilung hoch. Bei dieser Schüttung der Pulverpackmischung erfolgt eine ausreichend Permeation der aus der Halogenidverbindung stammenden Beschichtungsgase.

Für die Beschichtung der inneren Oberfläche der Turbinen-Leitschaufel wird die so bereitgestellte Pulvermischung in deren Hohlraum eingefüllt. Bei der gewählten Partikelgrößenverteilung des inerten Füllpulvers und des Metallspenderpulvers ist die Schüttung gut rieselfähig und findet auch Zugang zu den engen Kanten des Hohlraums. Die anschließende Beschichtung erfolgt bei 1080°C und einer Haltezeit von 6 h. Sie kann gleichzeitig mit der Außenbeschichtung, d.h. der Beschichtung der äußeren Oberfläche der Turbinen-Leitschaufel, die nach einem herkömmlichen Pulverpackverfahren oder auch durch ein Gasdiffusionsbeschichtungsverfahren erfolgen kann, durchgeführt werden. Im allgemeinen wird die Beschichtung bei mehreren Turbinen-Leitschaufeln gleichzeitig durchgeführt.

Der Al-Gehalt in der auf diese Weise abgeschiedenen Innenbeschichtung liegt zwischen 30 und 35 Gew.-% und mithin in einem sehr vorteilhaften Bereich, d.h. es tritt z. B. keine Versprödung der Schicht auf.

Die Schichtdicken liegen auch in engen Kanten oder Zwickelbereich der Hohläume im Bereich von 60 bis 110 µm, so daß die Funktion der Innenbeschichtung als Oxidations- und Korrosionsschutz gewährleistet ist.

## Patentansprüche

1. Verfahren zum Beschichten von Hohlkörpern, bei dem eine Pulvermischung aus einem Metallspenderpulver, einem inerten Füllpulver und einem Aktivatorpulver aus einem Metallhalogenid bereitgestellt wird, die Pulvermischung mit einer zu beschichtenden, inneren Oberfläche des Hohlkörpers in Kontakt gebracht und erwärmt wird, **dadurch gekennzeichnet, dass** das inerte Füllpulver mit einer mittleren Partikelgröße, die ungefähr gleich groß wie die mittlere Partikelgröße des Metallspenderpulvers ist, bereitgestellt wird, dass das Metallspenderpulver und das inerte Füllpulver mit einer durchschnittlichen Partikelgröße von größer als 40µm bereitgestellt werden, und dass eine Pulvermischung mit einem Anteil des Metallspenderpulvers von 10 bis 25 Gew.-% bereitgestellt wird.

2. Verfahren nach Anspruch 1, **dadurch gekennzeichnet, dass** als Metallspenderpulver eine Legierung mit einem Anteil des Spendermetalls von 20 bis 80 Gew.-% bereitgestellt wird.

3. Verfahren nach Anspruch 1 oder 2, **dadurch gekennzeichnet, dass** als Metallspenderpulver eine Mischung aus einer Legierung mit einem Spendermetallanteil von 40 bis 70 Gew.-% und einer Legierung mit einem Spendermetallanteil von 30 bis 50 Gew.-% bereitgestellt wird.

4. Verfahren nach einem oder mehreren der vorherigen Ansprüche, **dadurch gekennzeichnet, dass** eine Pulvermischung mit einem Aktivatorpulveranteil von 2 bis 5 Gew.-% bereitgestellt wird.

5. Verfahren nach einem oder mehreren der vorherigen Ansprüche, **dadurch gekennzeichnet, dass** für das Aktivatorpulver ein Metallhalogenid des Spendermetalls ausgewählt wird.

6. Verfahren nach einem oder anderen der vorherigen Ansprüche, **dadurch gekennzeichnet, dass** als Spendermetallpulver AlCr ausgewählt wird.

7. Verfahren nach einem oder mehreren der vorhergehenden Ansprüche, **dadurch gekennzeichnet, dass** das Metallspenderpulver und das inerte Füllpulver mit einer mittleren Partikelgroße von etwa 150 µm bereitgestellt werden.

## Claims

1. Method of coating hollow bodies wherein a powder mixture of a metal dispenser power, an inert filling powder and an activator power made from a metal halogenide is provided, the powder mixture is brought into contact with an inner surface of the hollow body to be coated and is heated, **characterised in that** the inert filling powder is provided with a particle size which is approximately the same size as the average particle size of the metal dispenser powder, that the metal dispenser powder and the inert filling powder are provided with an average particle size of more than 40 µm and that a powder mixture is provided with a proportion of metal dispenser powder of 10 to 25% (weight).

2. Method according to claim 1 **characterised in that** as a metal dispenser powder an alloy is provided with a proportion of the dispenser metal of 20 to 80% (weight).

3. Method according to claim 1 or 2 **characterised in that** as a metal dispenser powder a mixture of an alloy with a dispenser metal proportion of 40 to 70% (weight) and an alloy with a dispenser metal proportion of 30 to 50% (weight) is provided.

4. Method according to one or several of the preceding claims **characterised in that** a powder mixture is provided with an activator powder proportion of 2 to 5% (weight).

5. Method according to one or several of the preceding claims **characterised in that** for the activator powder a metal halogenide of the dispenser metal is chosen.

6. Method according to one or more of the preceding claims characterised is that AlCr is chosen as the dispenser metal powder.

7. Method according to one or several of the preceding claims **characterised in that** the metal dispenser powder and the inert filling powder are provided with an average particle size of around 150 µm.

## Revendications

1. Procédé pour recouvrir des corps creux, selon lequel on prépare un mélange pulvérulent formé d'une poudre de distribution métallique, une poudre de remplissage inerte et une poudre d'un activateur formé d'un halogénure métallique, le mélange pulvérulent étant amené en contact avec une surface intérieure, devant être recouverte, du corps creux et étant chauffé, **caractérisé en ce qu'**on prépare la poudre de remplissage inerte avec une taille moyenne de particules qui est approximativement égale à la taille moyenne de particules de la poudre de distribution métallique, qu'on prépare la poudre de distribution métallique et la poudre de remplissage inerte avec une taille moyenne de particules supérieure à 40 µm et qu'on prépare un mélange pulvérulent avec un pourcentage de la poudre de distribution métallique comprise entre 10 et 25 % en poids.

2. Procédé selon la revendication 1, **caractérisé en ce qu'**on prépare comme poudre de distribution métallique, un alliage ayant un pourcentage de métal de distribution compris entre 20 et 80 % en poids.

3. Procédé selon la revendication 1 ou 2, **caractérisé en ce qu'**on prépare comme poudre de distribution métallique un mélange formé d'un alliage comprenant un pourcentage de métal de distribution compris entre 40 et 70 % en poids et avec un alliage comportant un pourcentage de métal de distribution compris entre 30 et 50 % en poids.

4. Procédé selon une ou plusieurs des revendications précédentes, **caractérisé en ce qu'**on prépare un mélange pulvérulent comportant un pourcentage de poudre d'activateur compris entre 2 et 5 % en poids.

5. Procédé selon une ou plusieurs des revendications précédentes, **caractérisé en ce que** pour la poudre d'activateur, on choisit un halogénure métallique du métal de distribution.

6. Procédé selon une ou l'autre des revendications précédentes, **caractérisé en ce qu'**on choisit du AlCr comme poudre de métal de distribution.

7. Procédé selon une ou plusieurs des revendications précédentes, **caractérisé en ce qu'**on prépare la poudre de distribution métallique et la poudre de remplissage inerte avec une taille moyenne de particules d'environ 150 µm.
